# FASCICULE DE BREVET EUROPEEN

(11) **EP 0 193 479 B1**
(45) Date de publication et mention de la délivrance du brevet: **08.02.1989**
(21) Numéro de dépôt: 86420045.6
(22) Date de dépôt: 13.02.1986
(51) Int. Cl.: D03D 15/00

(54) **Armature textile utilisable pour la réalisation de complexes stratifiés et procédé pour son obtention**
Textile Armierung für Schichtstoffe und Verfahren zu ihrer Herstellung
Textile reinforcement for layered products, and process for making it

(30) Priorité: 22.02.1985 FR 8502784
(43) Date de publication de la demande: 03.09.1986
(73) Titulaire: ETABLISSEMENTS LES FILS D'AUGUSTE CHOMARAT & CIE. Société Anonyme, F-75008 Paris (FR)
(72) Inventeur: Fourezon, André, F-07160 Le Cheylard (FR)
(74) Mandataire: Laurent, Michel

(56) Documents cités:
- DE-C- 169 245
- FR-A- 1 502 610
- FR-A- 2 425 487
- FR-A- 2 500 495
- US-A- 4 055 697

## Description

L'invention concerne un nouveau type d'armature textile, à base de fils de verre notamment, utilisable pour la réalisation de complexes stratifiés; elle concerne également un procédé permettant l'obtention d'un tel type d'armature.

Parmi les matériaux textiles utilisés pour réaliser des articles stratifiés, c'est-à-dire des articles à base d'une résine (polyester ou autre) armée par une structure textile, il a été proposé de réaliser comme type d'armature textile, des nappes dites "unidirectionnelles" constituées pour majorité de fibres (fils de verre par exemple) s'étendant transversalement par rapport à la longueur de ladite nappe, lesdits fils étant liés entre eux par une chaîne de liage, lâche, permettant de maintenir les fils de trame parallèlement les uns aux autres.

Lors de la réalisation de l'article stratifié proprement dit, on superpose plusieurs nappes ainsi réalisées, en les décalant éventuellement de 90_{°} les unes par rapport aux autres, afin d'avoir de bonnes caractéristiques mécaniques tant dans le sens long que dans le sens large.

Il a également été proposé d'utiliser des armatures textiles dans lesquelles les fils transversaux sont disposés en biais par rapport à la longueur, de tels articles étant constitués non pas par un véritable tissu mais par une "grille", c'est-à-dire une structure composée de nappes de fils superposées, orientées différemment les unes par rapport aux autres et liées entre elles par collage. De tels articles de type "grille" permettent d'obtenir des matériaux stratifiés renforcés dans toutes les directions mais ils présentent cependant comme inconvénient de comporter une grande quantité de liants qui peut nuire aux quantités de l'article composite terminé.

L'US-A 4 005 697 décrit des tissus (armatures textiles), notamment à base de fils de carbone, bore..., dans lesquels les fils de chaîne et de trame ne sont pas disposés perpendiculairement les uns aux autres. Cependant, dans de tels articles, le maintien et l'orientation des fils les uns par rapport aux autres est difficile à assurer. De plus, il n'est pas envisagé de réaliser de cette manière des armatures dans lesquelles les fils transversaux (trame) sont liés entre eux par des fils de chaîne de liage tissés lâches.

Or on a trouvé, et c'est ce qui fait l'objet de la présente invention, un nouveau type de matériau textile tissé unidirectionnel qui, non seulement, présente les avantages de tels articles tissés, c'est-à-dire un bon maintien des fils les uns par rapport aux autres mais également, offre la possibilité, comme dans le cas de grilles textiles non tissées, d'obtenir des articles unidirectionnels dans lesquels les fils majoritaires s'étendent en biais par rapport aux fils de chaîne de liage et ce, en formant un angle quelconque par rapport auxdits fils.

D'une manière générale, l'invention concerne donc un nouveau type d'armature textile utilisable pour la réalisation de complexes stratifiés constituée par une nappe de fils (1) s'étendant transversalement par rapport à la longueur de ladite armature, lesdits fils (1) étant liés entre eux par une chaîne de liage (2), lâche et réalisés en biais par rapport à la longueur de la chaîne de liage (2), et se caractérise par le fait que ladite chaîne de liage (2) est à base de fils au moins superficiellement thermofusibles.

Comme matière constituant les fils transversaux, on utilisera tout type de matière usuelle pour la réalisation d'articles stratifiés (tels que fibres de verre, fibres de carbone, fils aramides tels que deux commercialisés sous la marque "KEVLAR").

Par ailleurs, comme fils fusibles permettant de réaliser la chaîne de liage, on utilisera toute matière compatible avec les résines à renforcer. On peut, par exemple, utiliser un fil à base de copolyamide (tels que ceux commercialisés sous la marque GRI-LON) et dont la zone de fusion se situe entre 70 et 150°C, ces fils pouvant être soit des multifilaments soit des monofilaments. On peut également utiliser des fils à âme comportant une âme à base d'une matière similaire à ceux du fil de chaîne (par exemple verre, aramide, carbone...), enrobés d'une couche de matière thermofusible telle qu'une couche de polyamide, polyester.

Lors de la réalisation de l'article stratifié proprement dit, les nappes conformes à l'invention peuvent être superposées en orientant les fils transversaux d'une manière différente d'une couche à l'autre, ce qui permet d'obtenir un renforcement dans toutes les directions. Lors d'une telle superposition, la présence des fils thermofusibles de liage favorisent en outre la liaison entre les différentes couches. Eventuellement, les différentes couches superposées peuvent être combinées à d'autres matériaux textiles tels que des nappes fibreuses non tissées, la liaison de l'empilement ainsi formé pouvant être réalisé par couture tricotage.

L'invention concerne également un procédé pour l'obtention d'un tel matériau, procédé qui consiste de manière connue à réaliser par tissage un article comportant les fils de trame liés entre eux par des fils de chaîne tissés lâches par rapport à la densité des trames étant caractérisé par le fait, qu'après réalisation dudit tissu, on modifie l'orientation des trames par rapport aux fils de chaîne et, simultanément, on effectue un traitement thermique permettant de provoquer la fusion au moins superficielle des fils de chaîne de liage.

Le déplacement de l'orientation des fils de trame par rapport aux fils de chaîne peut être obtenu par tout moyen connu, par exemple au moyen d'une rame dans laquelle les éléments de maintien latéraux ont un déplacement décalé l'un par rapport à l'autre.

L'invention et les avantages qu'elle apporte seront cependant mieux compris grâce à l'exemple de réalisation donné ci-après à titre indicatif et non limitatif et qui est illustré par les schémas annexés dans lesquels:
- la figure 1 illustre, de manière schématique, une nappe unidirectionnelle telle qu'elle se présente à la tombée du métier à tisser;
- la figure 2 illustre la structure de la nappe conforme à l'invention après traitement permettant de modifier l'orientation des fils de trame par rapport aux fils de chaîne;
- la figure 3 illustre la manière dont différentes nappes peuvent être superposées lors de la réalisation d'un stratifié proprement dit.

Si l'on se reporte aux schémas annexés, le matériau conforme à l'invention est constitué d'une nappe dense de fils de trame (1), liés entre eux par des fils de chaîne (2) tissés lâches par rapport à la densité des fils de trame (1). A la tombée du métier, l'article se présente sous la forme illustrée à la figure 1, c'est-à-dire que les fils de trame (1) et les fils de chaîne (2) sont perpendiculaires entre eux.

Conformément à l'invention, après la réalisation d'un tel tissu, on le soumet à un traitement permettant de modifier l'orientation des fils de trame (1) par rapport aux fils de chaîne ainsi que cela est représenté à la figure 2. Une telle modification de l'orientation du fil de trame (1) par rapport au fil de chaîne (2) est obtenue, par exemple, en faisant passer le tissu formé sur une rame conventionnelle.

Conformément à l'invention, les fils de chaîne (2) sont des fils au moins superficiellement thermofusibles de telle sorte que lors de la déformation, on provoque la fusion desdits fils de chaîne et, par suite, le blocage des fils de trame (1) dans la nouvelle position qui lui aura été communiquée.

Les nappes unidirectionnelles ainsi formées, dans lesquelles l'inclinaison des fils de trame (1) par rapport aux fils de chaîne (2) peut être quelconque mais est, en général, comprise aux environs de 45_{°}, peuvent être superposées, ainsi que cela ressort de la figure 3, de telle sorte que les fils de trame (2) soient orientés d'une manière différente d'une couche à une autre. Les différentes couches peuvent éventuellement être associées à d'autres matériaux textiles, tels que par exemple une nappe fibreuse de verre, la liaison pouvant être obtenue par tout moyen connu tel que collage, tricotage couture.

On a constaté que la présence des fils de chaîne thermofusibles (2) permettaient, non seulement de réaliser un maintien parfait des fils de trame (1) selon l'orientation souhaitée mais que, par ailleurs, lors de la superposition de plusieurs nappes et des traitements thermiques, on obtient une bonne liaison entre les différentes couches de renforcement.

Bien entendu, l'invention n'est pas limitée à l'exemple de réalisation donné précédemment mais elle en couvre toutes les variantes réalisées dans la même esprit, les fils de trame (1) pouvant, par exemple, être éventuellement associés à des fils thermofusibles additionnels, parallèles ou noyés à l'intérieur desdits fils de trame (1).

Un tel matériau peut être également utilisé dans d'autres applications que le renforcement de résine, par exemple comme support de bitume ou d'enductions diverses.

## Revendications

1. Armature textile utilisable pour la réalisation de complexes stratifiés constituée par une nappe de fils (1) s'étendant transversalement par rapport à la longueur de ladite armature, lesdits fils (1) étant liés entre eux par une chaîne de liage (2), lâche et réalisés en biais par rapport à la longueur de la chaîne de liage (2), caractérisé par le fait que ladite chaîne de liage (2) est à base de fils au moins superficiellement thermofusibles.

2. Armature selon la revendication 1, caractérisée par le fait que les fils thermofusibles (2) de la chaîne de liage sont constitués de fils enduits d'une matière thermofusible telle que des fils de verre enduits de polyamide.

3. Armature selon la revendication 1, caractérisée par le fait que les fils thermofusibles de la chaîne de liage sont des fils chimiques thermofusibles tels que ceux à base de copolyamide.

4. Armature textile selon l'une des revendications 1 à 3, caractérisée par le fait qu'elle comprend plusieurs nappes superposées telles que les fils transversaux (1) soient orientés d'une manière différente d'une couche à l'autre.

5. Procédé pour l'obtention d'un matériau selon l'une des revendications 1 à 3, qui consiste, de manière connue, à réaliser par tissage un article comportant des fils de trame (1) liés entre eux par des fils de chaîne (2), tissés lâches par rapport à la densité des trames (1), caractérisé par le fait qu'après réalisation dudit tissu, on modifie l'orientation des trames (1) par rapport aux fils de chaîne (2) et, simultanément, on effectue un traitement thermique permettant de provoquer la fusion au moins superficielle des fils de chaîne (2) de liage.

## Patentansprüche

1. Textile Armierung zur Herstellung von Schichtstoffen, die aus einer Schicht an Fäden (1) aufgebaut ist, die sich im Hinblick auf die Länge der Armierung in Querrichtung erstrecken, wobei die Fäden (1) untereinander durch eine Bindekette (2) verbunden, lose gewebt und im Hinblick auf die Länge der Bindekette (2) schräg verlaufend sind, dadurch gekennzeichnet, daß die Bindekette (2) auf Basis von Fäden beruht, die zumindest oberflächlich bei Wärme schmelzen.

2. Armierung nach Anspruch 1, dadurch gekennzeichnet, daß die bei Wärme schmelzenden Fäden (2) der Bindekette aus mit einem bei Wärme schmelzenden Material überzogenen Fäden, wie polyamid- überzogene Glasfasern, gebildet werden.

3. Armierung nach Anspruch 1, dadurch gekennzeichnet, daß die bei Wärme schmelzenden Fäden der Bindekette bei Wärme schmelzende Chemiefasern, wie Fasern auf Copolyamidbasis, sind.

4. Textile Armierung nach einem der Ansprüche 1 bis 3, dadurch gekennzeichnet, daß sie mehrere derart übereinander angeordnete Schichten aufweist, daß die querverlaufenden Fäden (1) von Schicht zu Schicht verschieden ausgerichtet sind.

5. Verfahren zur Herstellung eines Stoffes nach einem der Ansprüche 1 bis 3, das in an sich bekannter Weise darin besteht, daß durch Weben ein Artikel hergestellt wird, der Schußfäden (1) enthält, die untereinander durch Kettfäden (2) verbunden sind, die im Vergleich zur Dichte der Schußfäden (1) lose gewoben sind, dadurch gekennzeichnet, daß nach Herstellen des Gewebes die Ausrichtung der Schußfäden (1) im Hinblick auf die Kettfäden (2) verändert wird, und daß gleichzeitig eine Wärmebehandlung bewirkt wird, die ermöglicht, daß die Bindungskettfäden (2) zumindest oberflächlich schmelzen.

## Claims

1. A textile reinforcement adapted to be used for making laminated complexes, constituted by a layer of threads (1) extending transversely with respect to the length of said reinforcement, said yarns (1) being joined together by a loose binding warp (2) and disposed on a bias with respect to the length of the binding warp (2), characterized in that the said binding warp (2) is based on yarns which are at least superficially thermofusible.

2. A reinforcement according to the claim 1, characterized in that the thermo-fusible yarns (2) of the binding-warp are constituted by filaments coated with a thermofusible material such as glass fibers coated with polyamide.

3. A reinforcement according to the claim 1, characterized in that the thermofusible yarns of the binding warp are thermofusible chemical filaments such as those based on copolyamide.

4. A textile reinforcement according to one of claims 1 to 3, characterized in that it comprises several superposed layers, such as the transverse yarns (1) be differently oriented from one layer to the other.

5. A process for obtaining the material of one of claims 1 to 3, consisting, in known manner, in making, by weaving, an article comprising filling yarns (1) bound to one another by woven warp yarns (2) which are loose with respect to the density of the filling yarns (1), characterized in that, after said fabric has been made, the orientation of the filling yarns (1) with respect to the warp yarns (2) is modified and, at the same time, a heat treatment is effected, provoking the at least superficial fusion of the binding warp yarns (2).
